# EUROPÄISCHE PATENTANMELDUNG

(11) **EP 4 660 286 A1**
(43) Veröffentlichungstag der Anmeldung: **10.12.2025**
(21) Anmeldenummer: 24179560.8
(22) Anmeldetag: 03.06.2024
(51) Int. Cl.: C10M 141/12, C23G 1/00, C23G 5/00, C10N 10/02, C10N 10/04, C10N 20/06, C10N 30/04, C10N 30/00, C10N 40/24, C10N 40/20

(54) **ENTZUNDERUNGSMITTEL ZUR ENTFERNUNG VON ZUNDER BEI DER HEISSVERARBEITUNG VON METALLEN**

(71) Anmelder: Chemische Fabrik Budenheim KG, 55257 Budenheim (DE)
(72) Erfinder: BARGON, Marvin, 55257 Budenheim (DE); BUGNER, Steffen, 55257 Budenheim (DE); EICH, Mark, 56281 Emmelshausen (DE)
(74) Vertreter: WSL Patentanwälte Partnerschaft mbB

(57) **Zusammenfassung**

Die vorliegende Erfindung betrifft ein Entzunderungsmittel zur Entfernung von Zunder bei der Heißverarbeitung von Metallen, insbesondere bei Warmwalzprozessen zur Herstellung von nahtlosen Stahlrohren, wobei das Entzunderungsmittel folgende Bestandteile in Gew.-%, bezogen auf den Feststoffgehalt, enthält:
(a) 10 bis 45 Gew.-%
Natriumsulfat,
(b) 10 bis 45 Gew.-%
Calciumcarbonat, Lithiumcarbonat oder ein Gemisch davon,
(c) 10 bis 45 Gew.-%
Bor-Silikatglas-Fritte oder gemahlenes Bor-Silikatglas,
(d) 0 bis 15 Gew.-%
Fettsäure, Fettsäuresalz oder ein Gemisch davon,
(e) 0 bis 7 Gew.-%
Rieselhilfsmittel,
(f) nicht mehr als 1 Gew.-%
einer wasserlöslichen Borverbindung, ausgewählt unter Borsäure, Borsäuresalz oder einem Gemisch davon.

## Beschreibung

### Gegenstand der Erfindung

Die vorliegende Erfindung betrifft ein Mittel zur Entfernung von Zunder bei der Heißverarbeitung von Metallen, hierin nachfolgend auch als Entzunderungsmittel bezeichnet. Das erfindungsgemäße Entzunderungsmittel ist insbesondere geeignet für das Entfernen von Zunder bei Warmwalzprozessen zur Herstellung von nahtlosen Stahlrohren.

### Hintergrund der Erfindung

Beim Warmverformen von Metallen, insbesondere von Stahl, in einem Temperaturbereich von 900-1300 °C, wie beispielsweise beim Walzen oder Schmieden, kommt es an der erhitzten Metalloberfläche durch Reaktion mit dem Luftsauerstoff aus der Umgebungsluft zur Bildung von hartem und sprödem Zunder, der primär aus Schichten von FeO (Wüstit), Fe₃O₄ (Magnetit) und Fe₂O₃ (Hämatit) besteht.

Bei Warmwalzprozessen zur Herstellung von nahtlosen Stahlrohren wird ein Vollmaterial, in der Regel in Zylinderform, auf eine Temperatur im Bereich von etwa 1100 - 1300 °C erhitzt, in einem speziellen Schrägwalzverfahren mit Unterstützung eines Dorns gelocht und ein Hohlblock gebildet, der anschließend im nachfolgenden Walzschritt, dem Elongieren, zu einem Rohr gewalzt und gestreckt wird. Dafür wird der Hohlblock auf eine Dornstange aufgenommen und durch außenliegende, angetriebene Walzen unter Reduzierung seiner Wandstärke elongiert. Insbesondere bei modernen kontinuierlichen Dornwalzverfahren mit gehaltener Dornstange, wie z.B. MPM-, PQF- und FQM-Verfahren, ist die Gefahr der Zunderbildung auf der erhitzten Metalloberfläche des Hohlblocks während der relativ langen Übergangszeit von der Hohlblockbildung zum Elongierprozess von ca. 30 - 60 Sekunden besonders hoch. Bei den nachfolgenden Walzschritten können die harten, spröden und abrasiven Partikel der Zunderschicht zu Defekten an den Innenwänden der fertigen Rohre führen. Eine nachträgliche mechanische Oberflächenbehandlung im Inneren des Rohres ist in der Regel nicht möglich oder wirtschaftlich nicht sinnvoll.

Zunder erhöht die Reibkraft zwischen der Dornstange und dem Walzgut erheblich, auch wenn ein Schmierstoff in dem Verfahren eingesetzt wird. Zudem kann Zunder auch Beschädigungen an der Dornstange verursachen, was die Lebensdauer der Dornstange verkürzt und sich damit ebenfalls nachteilig auf die Wirtschaftlichkeit des Produktionsverfahrens auswirkt, da die Kosten für solche Werkzeuge vergleichsweise hoch sind. Im ungünstigsten Fall kann es zu einem Festsetzen der Dornstange in dem Hohlblock bzw. dem Rohr kommen, einem sogenannten "Stecker". Das Walzgut kann dann nicht weiter ausgewalzt werden und verbleibt in den Walzgerüsten. In der Regel muss die Anlage dann angehalten und der Stecker erst beseitigt werden, bevor das Verfahren fortgesetzt werden kann.

Aus diesem Grund ist die Entzunderung der Hohlblockinnenoberfläche wie auch die Vermeidung oder zumindest Reduzierung der Zunderbildung im Prozess, insbesondere in modernen kontinuierlichen Walzverfahren, eine notwendige Prozessmaßnahme. Üblicherweise wird in einem ersten Schritt direkt nach dem Lochen der frisch aufgebaute Zunder, der sogenannte Primärzunder, im entstandenen Hohlblock ausgeblasen, zum Beispiel mit Druckluft oder Inertgas, wie Stickstoff oder Argon. Zur Vermeidung der Neubildung von weiterem Zunder, sogenanntem Sekundärzunder, und zur Umwandlung von noch vorhandenem Primärzunder werden unterschiedlichste Stoffzusammensetzungen in der Form von Pulver oder Granulat in den Hohlblock eingebracht, in der Regel durch Einblasen. Ein gutes Entzunderungsmittel zeichnet sich dadurch aus, dass es bereits gebildeten Primärzunder entfernt, z. B. durch chemische Umsetzung oder physikalische Beseitigung, und die Neubildung von Sekundärzunder während des Prozesses unterdrückt.

In der Regel werden bei Warmwalzprozessen, wie Dornwalzverfahren zur Herstellung von nahtlosen Stahlrohren, auch Schmierstoffe eingesetzt, da die Schmierung mitentscheidend ist für die spätere Qualität und Maßhaltigkeit der hergestellten Rohre, insbesondere für die Beschaffenheit der Innenoberfläche der Rohre. Zu den guten Schmiereigenschaften gehört nicht nur, dass die Schmierstoffe geeignet sind, den Reibwert zwischen der Dornstange und dem Werkstück herabzusetzen, sondern auch, dass sie gute Benetzungseigenschaften besitzen und einen möglichst durchgängigen Schmierstofffilm mit einer ausreichenden Schichtdicke zwischen Dornstange und Werkstück ausbilden. Entzunderungsmittel können auch Bestandteile oder Zusätze enthalten, die zusätzlich zur Entzunderung der Werkstückoberfläche auch eine Schmierung während des Walzvorgangs bewirken.

Bekannte in Warmwalzprozessen eingesetzte Formulierungen enthalten z. B. Graphit, Alkaliborate, Borsäure, Silikate, Alkalisulfate, Fettsäuren und/oder in manchen Fällen auch Phosphate. Die meisten dieser Formulierungen sind so zusammengesetzt, dass sie bei Kontakt mit der heißen Metalloberfläche, insbesondere der heißen Innenfläche des Hohlblocks, schmelzen und einen viskosen Schmelzfilm auf der Metalloberfläche ausbilden. Eine Entzunderung der Metalloberfläche kann dadurch bewirkt werden, dass der Schmelzfilm vorhandene Primärzunderpartikel aufnimmt und/oder chemisch umwandelt. Dort, wo der Schmelzfilm die Metalloberfläche bedeckt, schützt er darüber hinaus vor sekundärer Verzunderung. Für eine effektive Entzunderung ist daher eine gute Filmbildung der Schmelze auf der Metalloberfläche vorteilhaft.

Eine Gruppe von in Warmwalzprozessen eingesetzten Formulierungen basiert auf Phosphaten, insbesondere kondensierten Alkaliphosphaten. Diese besitzen sowohl eine gute Schmierwirkung als auch eine Entzunderungswirkung. Sie können in der praktischen Anwendung jedoch relativ sensibel sein und bei der Applikation des Feststoffgemischs durch Einblasen eine sehr genaue Dosierung erfordern, um eine gleichmäßige Verteilung auf der gesamten Innenoberfläche des Hohlblocks zu erzielen. Vor allem lokale Überdosierungen im Hohlblock erhöhen das Risiko von Innenfehlern beim Auswalzen der Stahlrohre.

Graphit ist bei der Heißumformung von Metallen ein geeigneter Schmierstoffzusatz, weil Graphit relativ temperaturstabil ist und selbst sowie in Kombination mit Mineralölen und anorganischen Salzen besonders gute Schmiereigenschaften besitzt. Viele bekannte Schmierstoffe für die Heißverformung von Metallen, überwiegend im Bereich der Dornstangenschmierstoffe, enthalten daher hohe Anteile an Graphit.

Eine Vielzahl bekannter in Warmwalzprozessen eingesetzter Formulierungen enthält Natriumborat, insbesondere Borax (Dinatriumtetraborat wasserfrei oder als -Pentahydrat bzw. -Decahydrat), oder andere lösliche Borsäuresalze aufgrund ihrer hervorragenden Entzunderungseigenschaften. Borax enthaltende Formulierungen bilden einen sehr guten Schmelzfilm auf der heißen Metalloberfläche aus und entfernen effektiv vorhandenen Zunder durch Reaktion mit dem Zunder und Aufnahme in die Schmelze. Der Schmelzfilm bildet zudem eine schützende Schicht auf der Metalloberfläche, die wirksam die Bildung von Sekundärzunder unterbindet. Zudem sind Borax enthaltende Formulierungen relativ einfach in der Handhabung, insbesondere in Bezug auf Überdosierung. Im Gegensatz zu Phosphat-basierten Formulierungen besitzt Borax selbst jedoch keine oder nur geringe Schmierwirkung, weshalb es primär wegen seiner guten Entzunderungswirkung zum Einsatz kommt. Ein Nachteil von Borax enthaltenden Entzunderungsmitteln ist die Neigung zum Verklumpen durch Wasseraufnahme beispielsweise bei erhöhter Luftfeuchtigkeit während der Lagerung, wodurch wiederum die spätere Anwendung durch Versprühen der Feststoffformulierung als Pulver beeinträchtigt werden kann. Problematischer ist jedoch die teratogene Wirkung von Borax, welches aufgrund seiner Wasserlöslichkeit in das Abwasser des Walzwerkes gelangen kann, was aufwendige Wasseraufbereitungsmaßnahmen erfordern und erhebliche Entsorgungsprobleme verursachen kann. Ebenso wurde Borax als reprotoxisch eingestuft, weshalb strenge Grenzwerte für Borax enthaltende Produkte gelten. Seit 2022 gilt daher in der EU auch für Borax-reduzierte Produkte ein von vorher 5,5 % auf 0,3 % herabgesetzter Grenzwert, der in dem von den Vereinten Nationen entwickelten GHS ("Globally Harmonized System of Classification and Labeling of Chemicals") noch niedriger angesetzt wird. Die vorausgehend für Borax beschriebenen Vor- und Nachteile gelten im Wesentlichen analog für Borsäure und andere zu diesem Zweck eingesetzte wasserlösliche Borsäuresalze.

Die EP 0 169 413 beschreibt ein Mittel zum Beizen, für die Schmierung und als Antioxidans von Werkstücken aus Eisen und Stahl bei der spanlosen Warmumformung, insbesondere der Herstellung von nahtlosen Stahlrohren, mithin ein Entzunderungsmittel mit Schmierwirkung. Das Mittel enthält 20 - 80 Gew.-% aktive Beizmittel, welche die oxidischen Zunderanteile auf chemischem Wege umwandeln, ausgewählt unter Borsäure, wasserlöslichen Borsäuresalzen und Natriumsilikaten, wobei beispielhaft ausschließlich Natriummetaborate beschrieben werden. Des Weiteren enthält das Mittel 1 - 80 Gew.-% als Festschmierstoffe wirkende Substanzen sowie optional weitere funktionale Bestandteile.

Die EP 2 000 525 beschreibt ein Pulverschmiermittel für den Einsatz in Warmwalzprozessen zur Herstellung von nahtlosen Stahlrohren, welches 30 - 80 Gew.-% wasserlösliches Natriumborat, optional bis zu 15 Gew.-% Calcium und/oder Lithiumcarbonat, 5 - 15 Gew.-% eines Natrium- oder Calcium-Fettsäuresalzes und 10 - 40 Gew.-% eines Schichtsilikates enthält.

Die EP 0 743 352 beschreibt eine Schmiermittelzusammensetzung für die Heißumformung von Metallen, insbesondere für die Anwendung beim Warmwalzen von Blöcken und Profilen oder bei der Herstellung von Hohlblöcken bzw. Nahtlosrohren in Stoßbankanlagen, welche auf Werkstücken mit Oberflächentemperaturen von 800 °C bis 1300 °C einen gleichmäßigen, gut haftenden und wasserunlöslichen Schmiermittelfilm ausbilden soll. Die Zusammensetzung enthält bis zu 80 Gew.-% Glaspulver und/oder bis zu 50 Gew.-% Glasfritte, 10 - 25 Gew.-% Graphit, 5 - 20 Gew.-% eines oder mehrerer Alkalisilikate, 1 - 6 Gew.-% eines wasserlöslichen Natriumpolymetaphosphates, 0 - 3 Gew.-% eines wasserunlöslichen Natriumpolymetaphosphates, 0,5 - 4 Gew.-% eines Verdickungsmittels und 0 - 1 Gew.-% Borax.

Die JP 2019-898 beschreibt ein graphitfreies Vorbeschichtungsmittel auf Wasserbasis für die Heißumformung von Stahl, welches 1 - 50 Gew.-% anorganischen Feststoff, 1 - 30 Gew.-% Bindemittel, 0,05 - 10 Gew.-% Tensid und 30 - 90 Gew.-% Wasser enthält.

### Aufgabe der Erfindung

Die Aufgabe der vorliegenden Erfindung bestand vor diesem Hintergrund darin, ein Mittel zur Entfernung von Zunder bei der Heißverarbeitung von Metallen bereitzustellen, das nicht mit den Nachteilen der oben beschriebenen Zusammensetzungen behaftet ist.

### Beschreibung der Erfindung

Gelöst wird diese Aufgabe erfindungsgemäß durch ein Mittel zur Entfernung von Zunder bei der Heißverarbeitung von Metallen, insbesondere bei Warmwalzprozessen zur Herstellung von nahtlosen Stahlrohren, welches hierin auch als Entzunderungsmittel bezeichnet wird und folgende Bestandteile in Gew.-%, bezogen auf den Feststoffgehalt, enthält:

| | | |
|---|---|---|
| (a) | 10 bis 45 Gew.-% | Natriumsulfat, |
| (b) | 10 bis 45 Gew.-% | Calciumcarbonat, Lithiumcarbonat oder ein Gemisch davon, |
| (c) | 10 bis 45 Gew.-% | Bor-Silikatglas-Fritte oder gemahlenes Bor-Silikatglas, |
| (d) | 0 bis 15 Gew.-% | Fettsäure, Fettsäuresalz oder ein Gemisch davon, |
| (e) | 0 bis 7 Gew.-% | Rieselhilfsmittel, |
| (f) | nicht mehr als 1 Gew.-% | einer wasserlöslichen Borverbindung, ausgewählt unter Borsäure, Borsäuresalz oder einem Gemisch davon. |

Das erfindungsgemäße Entzunderungsmittel zeichnet sich durch sehr wirksame Entfernung von bereits gebildeten Primärzunder auf dem heißen Werkstück sowie ausgezeichnete Unterdrückung der Neubildung von Sekundärzunder während des Heißverarbeitungsprozesses aus. Im Vergleich zu bekannten Zusammensetzungen weist das erfindungsgemäße Entzunderungsmittel einen nur sehr geringen optionalen Anteil an wasserlöslichen Boraten oder Borsäure auf.

Gemäß einer Ausführungsform der vorliegenden Erfindung ist in dem erfindungsgemäßen Entzunderungsmittel wasserlösliche Borverbindung, insbesondere Borsäure, Borax und/oder andere wasserlöslich Borsäuresalze, daher in einer Menge von nicht mehr als 0,5 Gew.-%, vorzugsweise nicht mehr als 0,3 Gew.-%, besonders bevorzugt nicht mehr als 0,1 Gew.-% enthalten. Ganz besonders bevorzugt weist das Entzunderungsmittel abgesehen von unvermeidbaren Verunreinigungen gar keine wasserlöslichen Borverbindungen auf, ausgewählt unter Borsäure, Borsäuresalz oder einem Gemisch davon, insbesondere Borax, da diese Verbindungen ein hohes Gefährdungspotential für Mensch und Umwelt mit sich bringen.

Überraschend war, dass durch die erfindungsgemäße Kombination aus Natriumsulfat, Calcium- und/oder Lithiumcarbonat sowie Bor-Silikatglas-Fritte oder gemahlenem Bor-Silikatglas innerhalb der erfindungsgemäßen Bereiche ein gegenüber bekannten Zusammensetzungen schnelleres Aufschmelzen unter Ausbildung eines besonders gleichmäßigen viskosen Schmelzfilms auf der Metalloberfläche erzielt werden kann, der sehr gut vorhandenen Primärzunder entfernt und das Werkstück während des Heißverarbeitungsprozesses wirksam vor Sekundärzunderbildung schützt. Des Weiteren hat sich das erfindungsgemäße Entzunderungsmittel als sehr verlässlich und relativ einfach in der Handhabung vor allem in Bezug auf Überdosierung erwiesen. Insbesondere kann das erfindungsgemäße Entzunderungsmittel über pneumatisch betriebene Einblasanlagen mit relativ breiten Toleranzbereichen dosiert werden. Das Risiko von lokalen Überdosierungen ist vergleichsweise gering.

In einer bevorzugten Ausführungsform der Erfindung weist das erfindungsgemäße Entzunderungsmittel einen Halbkugelpunkt >700 °C, vorzugsweise sogar >900 °C auf. Der Halbkugelpunkt ist erreicht, wenn ein Probekörper bei der Prüfung des Ascheschmelzverhaltens im Erhitzungsmikroskop annähernd die Form einer Halbkugel aufweist. Ein Halbkugelpunkt >700 °C oder sogar >900 °C der erfindungsgemäßen Zusammensetzung hat den Vorteil, dass der Schmelzpunkt der Zusammensetzung nicht zu früh erreicht wird und eine für die Anwendung geeignete Viskosität erhalten bleibt. Liegt der Halbkugelpunkt der Zusammensetzung darunter, kann die Viskosität der Schmelze im Einsatzbereich von 1000 - 1300 °C zu niedrig sein, so dass man keinen ausreichenden Schmelzfilm erhält. In Kenntnis der Erfindung kann die Fachperson einen Halbkugelpunkt >700 °C oder >900 °C durch Anpassung der Einsatzmengen innerhalb der Kombination aus Natriumsulfat, Calcium- und/oder Lithiumcarbonat sowie Bor-Silikatglas-Fritte oder gemahlenem Bor-Silikatglas in wenigen Versuchen einfach einstellen. Da Natriumsulfat einen vergleichsweise niedrigen Schmelzpunkt hat lässt sich durch Variation des Natriumsulfatgehalts der Schmelzpunkt wie auch der Halbkugelpunkt mit Vorteil beeinflussen.

In einer Ausführungsform der Erfindung wird aus Kostengründen als Bestandteil (b) nur Calciumcarbonat eingesetzt anstelle von Lithiumcarbonat oder einem Gemisch von Calciumcarbonat und Lithiumcarbonat.

In einer bevorzugten Ausführungsform der Erfindung liegt das Entzunderungsmittel in der Form eines Pulvers oder Granulats vor. In dieser Form eignet sich das erfindungsgemäße Entzunderungsmittel mit Vorteil zum Einblasen oder Einstreuen in den Hohlblock bei Warmwalzprozessen zur Herstellung von nahtlosen Stahlrohren. Im Pulver oder Granulat liegt die Größe der Partikel des Entzunderungsmittels zweckmäßigerweise im Bereich von 1 µm bis 1000 µm. Die Bestimmung der Partikelgröße des pulverförmigen Entzunderungsmittels erfolgt mittels eines Laser-Granulometers (z.B. Horiba LA-950 der Firma Horiba Ltd.). Hierbei werden ca. 80 mg Probe in 2-Propanol suspendiert und die Messung eine Minute nach Herstellung der Suspension gemäß der Anleitung des Herstellers durchgeführt.

Bei granulären Ausführungsformen liegt die Größe der Granulatkörner des Entzunderungsmittels vorzugsweise im Bereich von 25 µm bis 1000 µm. Hiervon umfasst sind sowohl Ausführungsformen mit kugelförmigen Körnern als auch Agglomerate und zylindrische Pellets sowie Übergangsformen, mit der Maßgabe, dass die größte Längsausdehnung der Körner, Agglomerate oder Pellets in einer Dimension 3 mm nicht übersteigt. Die Bestimmung der maximalen Größe der Längsausdehnung der Körner, Agglomerate oder Pellets in einer Dimension kann durch mechanisches Sieben erfolgen.

Die Herstellung eines Granulats aus pulverförmigem Entzunderungsmittel kann durch bekannte Granulierverfahren erfolgen, beispielsweise in einem Granulierer durch Aufsprühen von Wasser unter Bewegung, wobei die Partikelgröße durch Agglomeration vergrößert wird. Alternative Methoden zur Herstellung von Körnern, Agglomeraten oder Pellets sind der Fachperson bekannt. Wenn das Entzunderungsmittel in der Form eines Granulats vorliegt, kann auf den Zusatz von Rieselhilfsmitteln verzichtet werden. In einer Ausführungsform der Erfindung enthält das erfindungsgemäße Entzunderungsmittel daher kein Rieselhilfsmittel (0 Gew.-%) oder nur einen geringen Anteil an Rieselhilfsmittel von nicht mehr als 3 Gew.-%, vorzugsweise nicht mehr als 2 Gew.-% oder nicht mehr als 1 Gew.-%.

Liegt das erfindungsgemäße Entzunderungsmittel als Pulver vor, wird zweckmäßigerweise Rieselhilfsmittel eingesetzt, um die Rieselfähigkeit zu erhalten und/oder zu verbessern.

In einer weiteren Ausführungsform der Erfindung weist das erfindungsgemäße Entzunderungsmittel eine mittlere Partikelgröße D50 von ≤ 250 µm, vorzugsweise von ≤ 200 µm und/oder D90 von ≤ 450 µm, vorzugsweise von ≤ 300 µm auf. Durch die geringen mittleren Partikelgrößen der Bestandteile des erfindungsgemäßen Gemischs wird das Riesel- und Fließverhalten der erfindungsgemäßen Zusammensetzung gegenüber bekannten Entzunderungsmitteln erheblich verbessert und das Aufsprühen auf Oberflächen als Pulver bei gleichzeitiger Gewährleistung einer gleichmäßigen Schichtbildung bzw. Belegung auf der Metalloberfläche erleichtert.

Erfindungsgemäß geeignete Rieselhilfsmittel sind ausgewählt unter verschiedenen Silikaten, sekundären oder tertiären Calciumphosphatverbindungen, Graphit, Alkalihexacyanoferraten, Aluminiumhydroxid und Gemischen davon.

Beispiele für geeignete Rieselhilfsmittel sind Siliziumdioxid, Schichtsilikate, wie Talkum oder Glimmer, Aluminiumsilikate und Hydroxylapatit. Bevorzugte Rieselhilfsmittel sind hydrophobe und hydrophile pyrogene Kieselsäuren, z.B. mit einem SiO₂-Gehalt von > 98 Gew.-% bezogen auf die geglühte Substanz.

In einer Ausführungsform des erfindungsgemäßen Entzunderungsmittels enthält die Bor-Silikatglas-Fritte oder das gemahlene Bor-Silikatglas Na, B, Si und AI in den folgenden Gewichtsanteilen, ausgedrückt durch ihre jeweiligen Oxide:
1 bis 30 Gew.% NazO,
2 bis 70 Gew.-% B₂O₃,
10 bis 70 Gew.-% SiOz und
0 bis 10 Gew.-% Al₂O₃.

Bor-Silikatglas-Fritte oder gemahlenes Bor-Silikatglas mit einer Körnung mit einer mittleren Partikelgröße D50 von ≤ 300 µm hat sich als erfindungsgemäß geeignet erwiesen, um eine gleichmäßige Verteilung und eine schnelle Bildung der Schmelze über einen breiten Temperaturbereich des Entzunderungsmittels auf der heißen Metalloberfläche zu erzielen.

In einer Ausführungsform des erfindungsgemäßen Entzunderungsmittels ist die als Säure oder als entsprechendes Salz eingesetzte Fettsäure ausgewählt unter gesättigten und ungesättigten Fettsäuren mit 6 bis 26 Kohlenstoffatomen, vorzugsweise unter Kapronsäure, Kaprylsäure, Kaprinsäure, Laurinsäure, Myristinsäure, Palmitinsäure, Margarinsäure, Stearinsäure, Arachinsäure, Behensäure, Lignocerinsäure, Cerotinsäure, Palmitoleinsäure, Ölsäure, Elaidinsäure, Vaccensäure, Icosensäure, Erucasäure, Nervonsäure, Linolsäure, Linolensäure, Arachidonsäure, Timnodonsäure, Clupanodonsäure, mit der Maßgabe, dass die Fettsäure bzw. das Fettsäuresalz bei einer Temperatur > 30 °C als Feststoff vorliegt. Erfindungsgemäß besonders bevorzugt ist das Fettsäuresalz der Stearinsäure.

Die Verwendung einer Fettsäure, eines Fettsäuresalzes oder eines Gemisches davon innerhalb des erfindungsgemäßen Bereichs verringert eine Verklumpung des Entzunderungsmittels erheblich und die Lagerbeständigkeit kann verbessert werden. Ohne dass sich die Anmelderin hierdurch an eine Theorie gebunden fühlt, wird angenommen, dass sich die Fettsäure oder das Fettsäuresalz an die Körner eines oder mehrerer weiterer Bestandteile der Zusammensetzung anlagert und auf diese Weise eine Verklumpung der Körner verhindert oder vermindert, Feuchtigkeit von den Körnern abhält und dadurch die Lagerungsbeständigkeit sowie das Riesel- bzw. Fließverhalten des Entzunderungsmittels weiter verbessert. Zudem wird angenommen, dass die Fettsäure oder das Fettsäuresalz aufgrund von Zersetzung im Einsatztemperaturbereich ein Gaspolster ausbilden und damit die Verteilung des Schmelzfilms verbessert und zu einer Entzunderungs- und Trennwirkung der Zusammensetzung beiträgt.

In einer Ausführungsform der vorliegenden Erfindung enthält das Entzunderungsmittel, bezogen auf den Feststoffgehalt, 15 bis 45 Gew.-% Natriumsulfat, vorzugsweise 26 bis 41 Gew.-% Natriumsulfat.

In einer weiteren Ausführungsform der vorliegenden Erfindung enthält das Entzunderungsmittel, bezogen auf den Feststoffgehalt, 15 bis 45 Gew.-% Calciumcarbonat, Lithiumcarbonat oder ein Gemisch davon, vorzugsweise 26 bis 41 Gew.-% Calciumcarbonat, Lithiumcarbonat oder ein Gemisch davon.

In einer weiteren Ausführungsform der vorliegenden Erfindung enthält das Entzunderungsmittel, bezogen auf den Feststoffgehalt, 15 bis 45 Gew.-% Bor-Silikatglas-Fritte oder gemahlenes Bor-Silikatglas, vorzugsweise 26 bis 41 Gew.-% Bor-Silikatglas-Fritte oder gemahlenes Bor-Silikatglas.

In einer weiteren Ausführungsform der vorliegenden Erfindung enthält das Entzunderungsmittel, bezogen auf den Feststoffgehalt, 1 bis 10 Gew.-% Fettsäure, Fettsäuresalz oder ein Gemisch davon.

In einer weiteren Ausführungsform der vorliegenden Erfindung enthält das Entzunderungsmittel, bezogen auf den Feststoffgehalt, 0,5 bis 5 Gew.-% Rieselhilfsmittel.

In einer weiteren Ausführungsform der vorliegenden Erfindung enthält das Entzunderungsmittel, bezogen auf den Feststoffgehalt, nicht mehr als 3 Gew.-% Graphit, vorzugsweise nicht mehr als 1 Gew.-% Graphit, besonders bevorzugt nicht mehr als 0,5 Gew.-% Graphit, ganz besonders bevorzugt kein Graphit, ausgenommen unvermeidbare Verunreinigungen.

Die vorliegende Erfindung umfasst auch Zusammensetzungen, welche das erfindungsgemäße Entzunderungsmittel in Kombination mit weiteren Bestandteilen enthalten. In einer Ausführungsform der Erfindung enthält eine Zusammensetzung für den Schutz vor Zunder und als Schmiermittel bei der Heißverarbeitung von Metallen ein erfindungsgemäßes Entzunderungsmittel in einer Menge von 40 bis 90 Gew.-% und weiterhin 10 bis 60 Gew.-% kondensierte Alkaliphosphate.

In einer bevorzugten Ausführungsform dieser Zusammensetzung sind die kondensierten Alkaliphosphate ausgewählt unter kondensierten Natriumphosphaten, Kaliumphosphaten und Gemischen davon, vorzugsweise unter Polyphosphaten, Pyrophosphaten, Metaphosphaten und Gemischen davon, besonders bevorzugt unter Dinatriumpyrophosphat [Na₂H₂P₂O₇], Trinatriumpyrophosphat [Na₃HP₂O₇], Tetranatriumpyrophosphat [Na₄P₂O₇], Natriumtripolyphosphat [Na₅P₃O₁₀], Natriumtrimetaphosphat [(NaPO₃)₃], Natriumpolyphosphat [(NaPO₃)ₙ], Dikaliumpyrophosphat [K₂H₂P₂O₇], Trikaliumpyrophosphat [K₃HP₂O₇], Tetrakaliumpyrophosphat [K₄P₂O₇], Kaliumtripolyphosphat [K₅P₃O₁₀], Kaliumtrimetaphosphat [(KPO₃)₃], Kaliumpolyphosphat [(KPO₃)ₙ] und Gemischen davon. Die kondensierten Alkaliphosphate können selbst entzundernde oder auch schmierende Eigenschaften besitzen und die Wirkung des erfindungsgemäßen Entzunderungsmittels im Heißverarbeitungsprozess unterstützen oder ergänzen.

Die vorliegende Erfindung umfasst weiterhin die Verwendung eines erfindungsgemäßen Entzunderungsmittels oder einer Zusammensetzung, welche das erfindungsgemäße Entzunderungsmittel in Kombination mit weiteren Bestandteilen wie Alkaliphosphaten enthält, bei der Heißverarbeitung von Metallen, vorzugsweise bei Warmwalzprozessen zur Herstellung von nahtlosen Stahlrohren, einschließlich MPM-Verfahren, PQF-Verfahren und FQM-Verfahren.

### Beispiele

Erfindungsgemäße Entzunderungsmittel (A bis I) und Zusammensetzungen (Z1 bis Z4), welche erfindungsgemäße Entzunderungsmittel in Kombination mit Alkalipolyphosphaten enthalten, sind in den nachfolgenden Tabellen 1 und 2 angegeben.

Die Entzunderungsmittel A - E und G - I sowie die Zusammensetzungen Z1 - Z4 wurden als Pulver hergestellt, während das Entzunderungsmittel F als Granulat hergestellt wurde.

**Tabelle 1 - Erfindungsgemäße Entzunderungsmittel**

| **Bestandteil** | | **A** | **B** | **C** | **D** | **E** | **F** | **G** | **H** | **I** |
|---|---|---|---|---|---|---|---|---|---|---|
| (a) | Natriumsulfat (Na₂SO₄) ⁽¹⁾ | 26,00 | 26,00 | 41,00 | 31,00 | 29,75 | 32,34 | 10,00 | 41,50 | 41,50 |
| (b) | Calciumcarbonat (CaCO₃) ⁽²⁾ | 41,00 | 26,00 | 26,00 | 31,00 | 29,75 | 32,33 | 41,50 | 10,00 | 41,50 |
| (c) | Bor-Silikatglas-Fritte ⁽³⁾ | 26,00 | 41,00 | 26,00 | 31,00 | 29,75 | 32,33 | 41,50 | 41,50 | 10,00 |
| (d) | Fettsäuresalz Mg-Stearat ⁽⁴⁾ | 5,00 | 5,00 | 5,00 | 5,00 | 5,75 | 3,00 | 5,00 | 5,00 | 5,00 |
| (e) | Rieselhilfsmittel ⁽⁵⁾ | 2,00 | 2,00 | 2,00 | 2,00 | 5,00 | --- | 2,00 | 2,00 | 2,00 |

| | | | | | | | | | | |
|---|---|---|---|---|---|---|---|---|---|---|
| ⁽¹⁾ Natriumsulfat: CAS: 7757-82-6; ⁽²⁾ Calciumcarbonat: CAS: 471-34-1; ⁽³⁾ Bor-Silikatglas-Fritte: CAS: 65997-18-4; ⁽⁴⁾ Mg-Stearat: CAS: 91031-63-9 (557-04-0); ⁽⁵⁾ Jede Zusammensetzung wurde jeweils mit unterschiedlichen Rieselhilfsmitteln getestet: a) hydrophile pyrogene Kieselsäure (SiO₂): CAS: 7631-86-9; b) Graphit: CAS: 7782-42-5; c) Talkum: CAS: 14807-96-6; d) Ca-Phosphat (Ca₃(PO₄)₂): CAS: 7758-87-4. | | | | | | | | | | |

**Tabelle 2 - Erfindungsgemäße Zusammensetzungen**

| **Bestandteil** | **Z1** | **Z2** | **Z3** | **Z4** |
|---|---|---|---|---|
| Entzunderungsmittel ⁽⁶⁾ | C | C | C | C |
| Entzunderungsmittel (Gew.-%) | 75,00 | 65,00 | 55,00 | 33,00 |
| zusätzliches Rieselhilfsmittel ⁽⁶⁾ | 4,00 | 6,00 | 3,00 | 7,00 |
| Natriumtripolyphosphat (Na₅P₃O₁₀) | 10,00 | 20,00 | 10,00 | 35,00 |
| Natriumtrimetaphosphat (NaPO₃)₃ ⁽⁷⁾ | | | | |
| Kaliumtripolyphosphat (K₅P₃O₁₀) | 11,00 | 9,00 | 32,00 | 25,00 |
| Kaliumtrimetaphosphat (KPO₃)₃ ⁽⁸⁾ | | | | |

| | | | | |
|---|---|---|---|---|
| ⁽⁶⁾ Das Rieselhilfsmittel im Entzunderungsmittel sowie das zusätzliche Rieselhilfsmittel war hydrophile pyrogene Kieselsäure (SiO₂): CAS: 7631-86-9; ⁽⁷⁾ Natriumtripolyphosphat (Na₅P₃O₁₀): CAS: 7758-29-4; Natriumtrimetaphosphat (NaPO₃)₃: CAS: 7785-84-4; im Gewichtsverhältnis 1:1 ⁽⁸⁾ Kaliumtripolyphosphat (K₅P₃O₁₀): CAS: 13845-36-8; Kaliumtrimetaphosphat (KPO₃)₃: CAS: 7790-53-6 im Gewichtsverhältnis 1:1 | | | | |

Als Vergleichszusammensetzung ("REF") wurde ein übliches Entzunderungsmittel aus jeweils gleichen Gewichtsanteilen Borax (Na₂B₄O₇ 10H₂O; CAS: 1303-96-4); Natriumsulfat (Na₂SO₄; CAS: 7757-82-6) und Na-Palmitat (CH₃(CH₂)₁₄COONa; CAS: 408-35-5) eingesetzt.

### Zunderlöseverhalten

Zur Untersuchung des Zunderlöseverhaltens wurden jeweils 4 Gewichtsteile Entzunderungsmittel mit 1 Gewichtsteil Zunder gemischt, in einem Tiegel bei 1250 °C in einem Muffelofen für 20 min aufgeschmolzen und anschließend abkühlen gelassen. Die Tiegel wurden aufgebrochen, die erstarrte Schmelze isoliert, in einer Planetenmühle mit Zirkonoxidkugeln (Fa. Fritsch GmbH) gemahlen und das Pulver mittels Pulverröntgendiffraktometrie (XRD) auf einem D8 Advance-Diffraktometriesystem (Fa. Bruker) untersucht (Cu Kα-Strahlung; 10-70° 2-Theta).

Die XRD-Peaks wurden anhand von Referenzdaten (ICCD Datenbank; Powder-Diffraction-Files; JCPDS) identifiziert und indiziert. Ein gutes Zunderlöseverhalten, d. h. chemische Umsetzung des vorhandenen Zunders, zeigte sich im XRD durch deutliche Peaks von Ca-Fe-Oxid (Ca₂Fe₂O₅) und die Abwesenheit von Peaks von Fe-Oxid (Magnetit). Als Referenzen wurden anstelle von erfindungsgemäßen Zusammensetzungen reines Natriumsulfat (Na₂SO₄; CAS: 7757-82-6) sowie die als gut wirksam bekannte Vergleichszusammensetzung ("REF") mit hohem Boraxanteil im Gemisch mit Zunder im gleichen Mischungsverhältnis wie die erfindungsgemäßen Entzunderungsmittel eingesetzt.

Es wurde folgendes Bewertungsschema für das Zunderlöseverhalten verwendet:

| | |
|---|---|
| (+) = "gut" | deutliche Ca-Fe-Oxid-Peaks; keine oder nur schwache Fe-Oxid-Peaks visuell identifizierbar; |
| (-) = "schlecht" | starke Fe-Oxid-Peaks visuell identifizierbar. |

Die nachfolgende Tabelle 3 gibt das Zunderlöseverhalten und die Rieselfähigkeit erfindungsgemäßer Entzunderungsmittel und Zusammensetzungen sowie von Referenzzusammensetzungen wieder. Das Rieselhilfsmitteln der erfindungsgemäßen Entzunderungsmittel und Zusammensetzungen war hydrophile pyrogene Kieselsäure. Die mit Graphit, Talkum oder Ca-Phosphat als Rieselhilfsmittel zusammengesetzten erfindungsgemäßen Entzunderungsmittel und Zusammensetzungen zeigten ebenso gutes Zunderlöseverhalten und gute Rieselfähigkeit.

**Tabelle 3: Eigenschaften der Proben**

| **Probe** | | **Zunderlöseverhalten** | **Rieselfähigkeit** |
|---|---|---|---|
| **A** | (Erf.) | (+) | (+) |
| **B** | (Erf.) | (+) | (+) |
| **C** | (Erf.) | (+) | (+) |
| **D** | (Erf.) | (+) | (+) |
| **E** | (Erf.) | (+) | (+) |
| **F** | (Erf.) | (+) | (+) |
| **G** | (Erf.) | (+) | (+) |
| **H** | (Erf.) | (+) | (+) |
| **I** | (Erf.) | (+) | (+) |
| **Z1** | (Erf.) | (+) | (+) |
| **Z2** | (Erf.) | (+) | (+) |
| **Z3** | (Erf.) | (+) | (+) |
| **Z4** | (Erf.) | (+) | (+) |
| **REF** | (Vgl.) | (+) | (+) |
| **Na₂SO₄** | (Vgl.) | (-) | (-) |

Alle erfindungsgemäßen Entzunderungsmittel A bis I zeigten einen Halbkugelpunkt im Bereich von 900 bis 950 °C. Der Halbkugelpunkt der erfindungsgemäßen Zusammensetzungen Z1 bis Z4 lag bei etwa 700 bis 800 °C.

## Patentansprüche

1. Entzunderungsmittel zur Entfernung von Zunder bei der Heißverarbeitung von Metallen, insbesondere bei Warmwalzprozessen zur Herstellung von nahtlosen Stahlrohren, wobei das Entzunderungsmittel folgende Bestandteile in Gew.-%, bezogen auf den Feststoffgehalt, enthält:
| | | |
|---|---|---|
| (a) | 10 bis 45 Gew.-% | Natriumsulfat, |
| (b) | 10 bis 45 Gew.-% | Calciumcarbonat, Lithiumcarbonat oder ein Gemisch davon, |
| (c) | 10 bis 45 Gew.-% | Bor-Silikatglas-Fritte oder gemahlenes Bor-Silikatglas, |
| (d) | 0 bis 15 Gew.-% | Fettsäure, Fettsäuresalz oder ein Gemisch davon, |
| (e) | 0 bis 7 Gew.-% | Rieselhilfsmittel, |
| (f) | nicht mehr als 1 Gew.-% | einer wasserlöslichen Borverbindung, ausgewählt unter Borsäure, Borsäuresalz oder einem Gemisch davon. |

2. Entzunderungsmittel nach Anspruch 1 in der Form eines Pulvers oder Granulats.

3. Entzunderungsmittel nach einem der vorangegangenen Ansprüche, **dadurch gekennzeichnet, dass** die Bor-Silikatglas-Fritte oder das gemahlene Bor-Silikatglas Na, B, Si und AI in den folgenden Gewichtsanteilen, ausgedrückt durch ihre jeweiligen Oxide, enthält:
1 bis 30 Gew.% Na₂O,
2 bis 70 Gew.-% B₂O₃,
10 bis 70 Gew.-% SiOz und
0 bis 10 Gew.-% Al₂O₃.

4. Entzunderungsmittel nach einem der vorangegangenen Ansprüche, **dadurch gekennzeichnet, dass** die Bor-Silikatglas-Fritte oder das gemahlene Bor-Silikatglas eine Körnung mit einer mittleren Partikelgröße D50 von ≤ 300 µm aufweist.

5. Entzunderungsmittel nach einem der vorangegangenen Ansprüche, **dadurch gekennzeichnet, dass** die Fettsäure und das Fettsäuresalz ausgewählt sind unter gesättigten und ungesättigten Fettsäuren mit 6 bis 26 Kohlenstoffatomen und deren Salzen, vorzugsweise unter Kapronsäure, Kaprylsäure, Kaprinsäure, Laurinsäure, Myristinsäure, Palmitinsäure, Margarinsäure, Stearinsäure, Arachinsäure, Behensäure, Lignocerinsäure, Cerotinsäure, Palmitoleinsäure, Ölsäure, Elaidinsäure, Vaccensäure, Icosensäure, Erucasäure, Nervonsäure, Linolsäure, Linolensäure, Arachidonsäure, Timnodonsäure, Clupanodonsäure und deren Salzen, mit der Maßgabe, dass die Fettsäure bzw. das Fettsäuresalz bei einer Temperatur > 30 °C als Feststoff vorliegt, wobei das Fettsäuresalz der Stearinsäure besonders bevorzugt ist.

6. Entzunderungsmittel nach einem der vorangegangenen Ansprüche, **dadurch gekennzeichnet, dass** das Rieselhilfsmittel ausgewählt ist unter Silikaten, Schichtsilikaten, Talkum (= Schichtsilikat), Glimmern (= Schichtsilikate), sekundären oder tertiären Calciumphosphatverbindungen, Hydroxylapatit, Graphit und Gemischen davon.

7. Entzunderungsmittel nach einem der vorangegangenen Ansprüche, **dadurch gekennzeichnet, dass** wasserlösliche Borverbindung in einer Menge enthalten ist von nicht mehr als 0,5 Gew.-%, vorzugsweise nicht mehr als 0,3 Gew.-%, besonders bevorzugt in einer Menge von nicht mehr als unvermeidbaren Verunreinigungen.

8. Entzunderungsmittel nach einem der vorangegangenen Ansprüche, **dadurch gekennzeichnet, dass** das Entzunderungsmittel, bezogen auf den Feststoffgehalt, 15 bis 45 Gew.-% Natriumsulfat, vorzugsweise 26 bis 41 Gew.-% Natriumsulfat enthält.

9. Entzunderungsmittel nach einem der vorangegangenen Ansprüche, **dadurch gekennzeichnet, dass** das Entzunderungsmittel, bezogen auf den Feststoffgehalt, 15 bis 45 Gew.-% Calciumcarbonat, Lithiumcarbonat oder ein Gemisch davon, vorzugsweise 26 bis 41 Gew.-% Calciumcarbonat, Lithiumcarbonat oder ein Gemisch davon enthält.

10. Entzunderungsmittel nach einem der vorangegangenen Ansprüche, **dadurch gekennzeichnet, dass** das Entzunderungsmittel, bezogen auf den Feststoffgehalt, 15 bis 45 Gew.-% Bor-Silikatglas-Fritte oder gemahlenes Bor-Silikatglas, vorzugsweise 26 bis 41 Gew.-% Bor-Silikatglas-Fritte oder gemahlenes Bor-Silikatglas enthält.

11. Entzunderungsmittel nach einem der vorangegangenen Ansprüche, **dadurch gekennzeichnet, dass** das Entzunderungsmittel, bezogen auf den Feststoffgehalt, 1 bis 10 Gew.-% Fettsäure, Fettsäuresalz oder ein Gemisch davon enthält.

12. Entzunderungsmittel nach einem der vorangegangenen Ansprüche, **dadurch gekennzeichnet, dass** das Entzunderungsmittel, bezogen auf den Feststoffgehalt, 0,5 bis 5 Gew.-% Rieselhilfsmittel enthält.

13. Zusammensetzung für die Heißverarbeitung von Metallen, **dadurch gekennzeichnet, dass** die Zusammensetzung ein Entzunderungsmittel nach einem der vorhergehenden Ansprüche in einer Menge von 40 bis 90 Gew.-% und weiterhin 10 bis 60 Gew.-% kondensierte Alkaliphosphate enthält.

14. Zusammensetzung nach Anspruch 13, **dadurch gekennzeichnet, dass** die kondensierten Alkaliphosphate ausgewählt sind unter kondensierten Natriumphosphaten, Kaliumphosphaten und Gemischen davon, vorzugsweise unter Polyphosphaten, Pyrophosphaten, Metaphosphaten und Gemischen davon, besonders bevorzugt unter Dinatriumpyrophosphat [Na₂H₂P₂O₇], Trinatriumpyrophosphat [Na₃HP₂O₇], Tetranatriumpyrophosphat [Na₄P₂O₇], Natriumtripolyphosphat [Na₅P₃O₁₀], Natriumtrimetaphosphat [(NaPO₃)₃], Natriumpolyphosphat [(NaPO₃)ₙ], Dikaliumpyrophosphat [K₂H₂P₂O₇], Trikaliumpyrophosphat [K₃HP₂O₇], Tetrakaliumpyrophosphat [K₄P₂O₇], Kaliumtripolyphosphat [K₅P₃O₁₀], Kaliumtrimetaphosphat [(KPO₃)₃], Kaliumpolyphosphat [(KPO₃)ₙ] und Gemischen davon.

15. Verwendung eines Entzunderungsmittels nach einem der Ansprüche 1 bis 12 oder einer Zusammensetzung nach einem der Ansprüche 13 oder 14 bei der Heißverarbeitung von Metallen, vorzugsweise bei Warmwalzprozessen zur Herstellung von nahtlosen Stahlrohren, einschließlich MPM-Verfahren, PQF-Verfahren und FQM-Verfahren.
